# EUROPÄISCHE PATENTSCHRIFT

(11) **EP 1 760 162 B1**
(45) Veröffentlichungstag und Bekanntmachung des Hinweises auf die Patenterteilung: **20.08.2008**
(21) Anmeldenummer: 05019230.1
(22) Anmeldetag: 05.09.2005
(51) Int. Cl.: C21D 6/00, C21D 1/18, C21D 1/78, C21D 9/28, F04D 7/02, F04D 29/02

(54) **Verfahren zur Herstellung einer Welle für Kompressoren**
Process for producing a shaft for compressors
Procédé de préparation d'un arbre pour des compresseures

(43) Veröffentlichungstag der Anmeldung: 07.03.2007
(73) Patentinhaber: SIEMENS AKTIENGESELLSCHAFT, 80333 München (DE)
(72) Erfinder: Bode, Ralf, 47441 Moers (DE); Langenhahn, Beate, Dr., 41372 Niederkrüchten (DE)

(56) Entgegenhaltungen:
- SU-A1- 1 423 609
- SU-A1- 1 439 133
- US-A- 6 149 734
- PATENT ABSTRACTS OF JAPAN Bd. 1999, Nr. 01, 29. Januar 1999 (1999-01-29) -& JP 10 265846 A (KAWASAKI STEEL CORP), 6. Oktober 1998 (1998-10-06)
- PATENT ABSTRACTS OF JAPAN Bd. 014, Nr. 363 (C-0746), 7. August 1990 (1990-08-07) -& JP 02 133518 A (SUMITOMO METAL IND LTD), 22. Mai 1990 (1990-05-22)
- PATENT ABSTRACTS OF JAPAN Bd. 017, Nr. 167 (C-1043), 31. März 1993 (1993-03-31) & JP 04 325625 A (SUMITOMO METAL IND LTD), 16. November 1992 (1992-11-16)
- C. WEGST, M. WEGST: "Stahlschlüssel" 2004, VERLAG STAHLSCHLÜSSEL WEGST GMBH , MARBACH 20 , XP002369727 ISBN: 3-922599-20-6 * Seiten 71,502 *

## Beschreibung

Die Erfindung betrifft ein Verfahren zur Herstellung einer Welle für Kompressoren.

Im heutigen Maschinenbau ist es üblich, dass Stahl, beispielsweise in Verdichtern, bei tiefen Temperaturen von weniger als minus 100°C eingesetzt wird. Die meisten Stahlsorten haben eine ferritisch/martensitische Kristallstruktur und werden bei diesen tiefen Temperaturen sehr spröde. Diese Stahlsorten sind demnach für viele Anwendungen bei minus 100°C nicht mehr zu gebrauchen. Abhilfe könnte schaffen, statt Stahlsorten mit ferritisch/martensitischer Kristallstruktur andere, nämlich kaltzähe Stähle einzusetzen. Kaltzähe Stähle sind durch ihre austenitische Struktur charakterisiert und vergleichsweise weich. Darüber hinaus zeigen diese kaltzähen Stähle eine geringe Festigkeit.

Unter Zähigkeit ist bei festen Körpern die Eigenschaft, sich unter mechanischer Beanspruchung makroskopisch messbar plastisch verformen zu können, zu verstehen. Unter Zähigkeit kann auch die Stärke des Widerstandes bezeichnet werden, den ein Körper einer plastischen Formänderung entgegensetzt, d. h. für die Größe der mechanischen Spannung und/oder Energie, die für eine Verformung aufgebracht werden müssen. Sprödigkeit kann als gegensätzliche Eigenschaft bezeichnet werden.

Um dennoch im anspruchsvollen Maschinenbau Stähle bei weniger als minus 100°C einsetzen zu können, werden Stähle mit höherer Festigkeit mit einem Gefügeanteil von 10% bis 20% Austenit verwendet. Diese Stähle zeigen darüber hinaus auch noch gute Tieftemperatureigenschaften. Der Anteil von 10% bis 20% Austenit ergibt sich durch eine gezielte Wärmebehandlung und einen Legierungsgehalt von 9% Nickel. Dieser Stahl ist auch unter der Normbezeichnung X8Ni9 bekannt.

Allerdings ist ein Nachteil des 9%igen Nickelstahles, dass er unter mechanischer Beanspruchung vergleichsweise früh anfängt zu fließen. Darüber hinaus ist es möglich, dass sich beispielsweise Wellen von Verdichtern verformen, wenn diese unterschiedlichen Temperaturen ausgesetzt werden. Die geschieht vor allem dann, wenn der Austenit ungleichmäßig verteilt in der Welle auftritt.

Aus dem Stahlschlüssel des Jahres 2004 (C.WEGST, M.WEGST, Verlag Stahlschlüssel WEGST GmbH) ist bereits ein martensitischer Werkstoff des Typs 26 NiCrMoV14-5 bekannt. Aus der JP 10 26 58 46 A ist bereits die Produktion von Stahlplatten im kontinuierlichen Gießverfahren bekannt mit einer nachfolgenden Wärmebehandlung in zwei Härtungsschritten und einem Anlassschritt. Aus der Druckschrift JP 02133518 A ist bereits eine Wärmebehandlung zur Herstellung von hochfesten Stellen mit guten Niedrigtemperatureigenschaften bekannt mit einem nicht-martensitischem Ausgangsprodukt, mit zwei Härtungen bei unterschiedlichen Temperaturen und einem Anlassen nachfolgend.

An dieser Stelle setzt die Erfindung an, deren Aufgabe es ist, ein Verfahren zur Herstellung einer welle für Kompressoren anzugeben, wodurch die Kaltzähigkeit eine welle erhöht wird und das Verfahren einfach umzusetzen ist.

Die Aufgabe wird gelöst durch das Verfahren gemäß Anspruch 1 Der Vorteil ist unter anderem darin zu sehen, dass mit dem Verfahren eine vergleichsweise einfache Möglichkeit angeboten wird, einen Stahl dahingehend zu verbessern, dass dieser eine hohe Kaltzähigkeit besitzt. Die Erfindung geht hierbei von dem Aspekt aus, dass eine Standardwärmebehandlung, die bei ca. 850°C einen ersten und einzigen Härtevorgang mit einem Anlassvorgang bei ca. 630°C bei einer Luftkühlung vorsieht, keine befriedigenden Eigenschaften des Stahles hervorbringt. Durch das erfindungsgemäße Wärmebehandeln, bei dem ein erstes Härten bei einer ersten Temperatur und ein zweites Härten bei einer zweiten Temperatur unter Wasserabschreckung erfolgt und mit einer anschließenden Anlasstemperatur im angegebenen Temperaturbereich wird überraschenderweise ein Stahl erzeugt, dessen Kaltzähigkeit vergleichsweise hoch ist. Dieser Stahl wird dadurch bis mindestens minus 170°C als Wellenmaterial für Kompressoren verwendet.

In einer vorteilhaften Weiterbildung wird bei dem Verfahren martensitischer Stahl vom Typ 3,5%Ni und 1,5%Cr insbesondere der Stahl 26NiCrMoV14-5 gemäß Stahl-Eisen-Werkstoffblatt (SEW) 555 verwendet.

Es hat sich gezeigt, dass gerade ein martensitischer Stahl besonders geeignet ist für dieses Verfahren. Darüber hinaus ist martensitischer Stahl besonders einfach und dadurch kostengünstiger herzustellen.

Besonders der Stahl 26NiCrMoV14-5 ist ein Stahl, der durch die erfindungsgemäße Wärmebehandlung mit einer vergleichsweisen hohen Kaltzähigkeit versehen werden kann. Dieser Stahl als Wellenmaterial für Kompressoren verwendet. Darüber hinaus ist der Stahl 26NiCrMoV14-5 ein sozusagen Standardwellenmaterial für Turbinen und Generatoren und deshalb besser verfügbar als z. B. der Stahl mit der Bezeichnung X8Ni9. Der Stahl X8Ni9 muss beispielsweise in Sonderschmelzen erzeugt werden. Des Weiteren ist der Stahl 26NiCrMoV14-5 durch seinen niedrigeren Gehalt an Legierungselementen preisgünstiger als X8Ni9.

Ein weiterer Vorteil ist, dass die martensitische Kristallstruktur zu einem günstigeren Verhalten bei mechanischer Beanspruchung führt.

Ein weiterer Vorteil ist, dass durch eine einheitliche Kristallstruktur Besonderheiten beim thermischen Ausdehnungsverhalten vermieden werden.

In einer weiteren vorteilhaften Weiterbildung erfolgt die Abschreckung bei den Härtevorgängen in den Schritten a) und b) im Wasser.

Dadurch ist eine Möglichkeit angegeben, den Härtevorgang besonders preisgünstig zu gestalten. Ein weiterer Aspekt hierbei ist, dass das Abschrecken mit Wasser zu guten Resultaten führt.

In einer weiteren vorteilhaften Weiterbildung wird der Anlassvorgang unter Luftabkühlung durchgeführt.

Auch hier ist der besondere Vorteil darin zu sehen, dass durch die Luftabkühlung ein einfaches Verfahren angeboten wird, mit dem sehr gute Resultate erzielt werden. Der durch dieses Verfahren erzeugte Stahl zeigt eine sehr hohe Kaltzähigkeit.

Ausführungsbeispiele der Erfindung werden nachfolgend näher beschrieben.

Anstelle eines 9%igen Nickel-Stahls wird der Stahl 26NiCrMoV14-5 verwendet. Es wird ein Verfahren zur Erhöhung der Kaltzähigkeit von Stählen angewandt, wobei eine Wärmebehandlung durchgeführt wird, die sich durch folgende Schritte auszeichnet:
1) Härten bei einer Temperatur zwischen 920°C und 960°C,
2) Durchführen einer zweiten Härtung bei einer Temperatur zwischen 820°C und 860°C und
3) Anlassen bei einer Temperatur zwischen 620°C und 660°C.

Es hat sich gezeigt, dass die Temperatur bei dem ersten Härtevorgang insbesondere bei ca. 950°C sein sollte. Idealerweise sollte die Temperatur bei der zweiten Härtung bei einem Wert von ca. 850°C liegen.

Es hat sich ebenso gezeigt, dass die Temperatur während des Anlassvorganges idealerweise bei ca. 630°C sein sollte.

Durch diese besondere Wärmebehandlung ist es möglich, den martensitischen Stahl 26NiCrMoV14-5 mit einer so hohen Kaltzähigkeit zu versehen, dass er bis mindestens minus 170°C als Wellenmaterial für Kompressoren verwendet wird nicht erfirdungsgemäß. Es hat sich gezeigt, dass es nicht auszushließen ist, dass gute Chargen des Stahls 26NiCrMoV14-5 auch mit der Standardwärmebehandlung ausreichende Kaltzähigkeit aufweisen, d. h. bei der Standardwärmebehandlung wird zunächst bei ca. 850°C gehärtet und unter Wasser abgeschreckt und anschließend bei einer Temperatur von 630°C angelassen unter Luftabkühlung. Aber um sehr gute Werte hinsichtlich der Kaltzähigkeit sicherzustellen, wie sie in Tieftemperaturkompressoren benötigt werden, ist jedoch die erfindungsgemäße Wärmebehandlung erforderlich.

## Patentansprüche

1. Verfahren zur Herstellung einer Welle für Kompressoren aus einem Wellenmaterial,
bei dem an einem martensitischen Stahl eine
Wärmebehandlung durchgeführt wird,
die ein Härten und ein Anlassen umfasst,
die **gekennzeichnet ist durch** folgende Schritte:
a) Härten bei einer Temperatur zwischen 920°C und 960°C,
b) Durchführen einer zweiten Härtung bei einer Temperatur zwischen 820°C und 860°C,
c) danach Anlassen bei einer Temperatur zwischen 620°C und 660°C.

2. Verfahren nach Anspruch 1,
bei dem der Stahl 26NiCrMoV14-5 verwendet wird.

3. Verfahren nach Anspruch 1 oder 2,
bei dem die Abschreckungen bei den Härtevorgängen in den Schritten a) und b) in Wasser erfolgen.

4. Verfahren nach einem der vorhergehenden Ansprüche,
bei dem der Anlassvorgang unter Luftabkühlung erfolgt.

## Claims

1. Method for producing a shaft for compressors from a shaft material, in which heat treatment which comprises hardening and annealing is carried out on a martensitic steel and is **characterized by** the following steps:
a) hardening at a temperature of between 920°C and 960°C,
b) carrying out a second hardening at a temperature of between 820°C and 860°C,
c) subsequently, annealing at a temperature of between 620°C and 660°C.

2. Method according to Claim 1, in which the steel 26NiCrMoV14-5 is used.

3. Method according to Claim 1 or 2, in which the quenchings during the hardening operations in steps a) and b) take place in water.

4. Method according to one of the preceding claims, in which the annealing operation takes place with air cooling.

## Revendications

1. Procédé de fabrication d'un arbre pour des compresseurs en un matériau pour arbres,
dans lequel on effectue un traitement thermique sur un acier martensitique,
qui comprend une trempe et un revenu,
qui est **caractérisé par** des stades suivants :
a) trempe à une température comprise entre 920°C et 960°C,
b) effectuer une deuxième trempe à une température comprise entre 820°C et 860°C,
c) puis revenu à une température comprise entre 620°C et 660°C.

2. Procédé suivant la revendication 1,
dans lequel on utilise l'acier 26NiCrMoV14-5.

3. Procédé suivant la revendication 1 ou 2,
dans lequel on effectue les refroidissements dans les opérations de trempe aux stades a ) et b ) dans l'eau.

4. Procédé suivant l'une des revendications précédentes,
dans lequel on effectue l'opération de revenu en refroidissant par de l'air.
